# FASCICULE DE BREVET EUROPEEN

(11) **EP 1 151 150 B1**
(45) Date de publication et mention de la délivrance du brevet: **19.05.2004**
(21) Numéro de dépôt: 00901691.6
(22) Date de dépôt: 01.02.2000
(51) Int. Cl.: C25C 3/08

(54) **CATHODE GRAPHITE POUR L'ELECTROLYSE DE L'ALUMINIUM**
GRAPHIT-KATHODE FÜR DIE ELEKTROLYSE VON ALUMINIUM
GRAPHITE CATHODE FOR ELECTROLYSIS OF ALUMINIUM

(30) Priorité: 02.02.1999 FR 9901320
(43) Date de publication de la demande: 07.11.2001
(73) Titulaire: CARBONE SAVOIE, 69200 Venissieux (FR)
(72) Inventeur: DREYFUS, Jean-Michel, F-69006 Lyon (FR)
(74) Mandataire: Maureau, Philippe
(86) Numéro de dépôt international: PCT/FR2000/000232
(87) Numéro de publication internationale: WO 2000/046426

(56) Documents cités:
- FR-A- 2 117 960
- FR-A- 2 351 192

## Description

La présente invention a pour objet une cathode graphite pour l'électrolyse de l'aluminium.

Dans le procédé électrolytique utilisé dans la plupart des usines de production d'aluminium, une cuve d'électrolyse comprend, dans un caisson métallique gainé de réfractaires, une sole cathodique composée de plusieurs blocs cathodiques juxtaposés. Cet ensemble constitue le creuset qui, rendu étanche par de la pâte de brasque, est le siège de la transformation, sous l'action du courant électrique, du bain électrolytique en aluminium. Cette réaction a lieu a une température supérieure en général à 950°C.

Pour résister aux conditions thermiques et chimiques prévalant lors du fonctionnement de la cuve et satisfaire à la nécessité de conduction du courant d'électrolyse, le bloc cathodique est fabriqué à partir de matériau carboné. Ces matériaux vont du semi-graphitique au graphite. Ils sont mis en forme par extrusion ou par vibrotassage après malaxage des matières premières :
- soit un mélange de brai, d'anthracite calciné et/ou de graphite dans le cas des matériaux semi-graphitiques et graphitiques. Ces matériaux sont ensuite cuits à environ 1 200°C. La cathode graphitique ne contient pas d'anthracite. La cathode fabriquée à partir de ces matériaux est communément appelée cathode carbone,
- soit un mélange de brai, de coke avec ou sans graphite dans le cas des graphites. Dans ce cas les matériaux sont cuits à environ 800°C, puis graphitisés à plus de 2 400°C. Cette cathode est appelée cathode graphite.

Il est connu d'utiliser des cathodes carbone, qui cependant ont des caractéristiques électriques et thermiques moyennes, ne convenant plus aux conditions de fonctionnement des cuves modernes, notamment de forte intensité de courant. La nécessité de réduire la consommation d'énergie, et la possibilité d'augmenter l'intensité du courant, notamment dans des installations existantes, a promu l'utilisation des cathodes graphite.

Le traitement de graphitisation de la cathode graphite, à plus de 2 400°C, permet l'augmentation des conductivités électrique et thermique, créant ainsi les conditions suffisantes à un fonctionnement optimisé d'une cuve d'électrolyse. La consommation d'énergie diminue en raison de la baisse de la résistance électrique de la cathode. Une autre façon de profiter de cette baisse de résistance électrique consiste à augmenter l'intensité du courant injecté dans la cuve, permettant ainsi une augmentation de la production d'aluminium. La valeur élevée de la conductibilité thermique de la cathode permet alors l'évacuation de l'excès de chaleur généré par l'augmentation d'intensité. De plus, les cuves à cathode graphite apparaissent moins instables électriquement, c'est-à-dire comportant moins de fluctuation des potentiels électriques, que les cuves à cathodes carbone.

Toutefois, il s'est révélé que les cuves équipées de cathodes graphite présentent une durée de vie plus faible que les cuves équipées de cathodes carbone. Les cuves à cathodes graphite deviennent inutilisables par un enrichissement trop élevé en fer de l'aluminium, qui résulte de l'attaque de la barre cathodique par l'aluminium. Le métal atteint la barre par suite de l'érosion du bloc graphite. Bien qu'une érosion des cathodes carbone soit également constatée, elle est beaucoup plus faible et n'altère pas la durée de vie des cuves qui deviennent inutilisables pour d'autres causes que l'érosion de la cathode.

Au contraire, l'usure des cathodes graphite est suffisamment rapide pour devenir la première cause de mortalité des cuves d'électrolyse de l'aluminium à un âge que l'on peut qualifier de précoce par rapport aux durées de vie enregistrées pour les cuves équipées de cathodes carbone. Ainsi on enregistre les vitesses d'usure suivantes pour les différents matériaux :

| **Cathode** | **vitesse d'usure (mm/an)** |
|---|---|
| Carbone, semi-graphitique | 10-20 |
| Carbone, graphitique | 20-40 |
| graphite | 40-80 |

La figure unique du dessin schématique annexé montre un bloc cathodique 3, avec les barres cathodiques d'amenée de courant 2, dont le profil initial est désigné par la référence 4. Le profil d'érosion 5, représenté en pointillés, montre que cette érosion est accentuée aux extrémités du bloc cathodique.

Le document FR 2 117 960 décrit une cathode pour la préparation d'aluminium par électrolyse. Cette cathode est réalisée à partir de plusieurs blocs en carbone semi-graphitique, de résistivités différentes les uns des autres. Cette structure complexe en raison de la juxtaposition de blocs avec la discontinuité électrique qu'elle entraîne, est justifiée non pas par une diminution de l'érosion, puisque les cathodes de ce type ne sont pas sensibles à l'érosion, mais par une diminution du gonflement de la sole dans la zone centrale.

Le document FR 2 351 192 décrit, dans un dispositif de production d'aluminium, un ensemble cathodique comprenant une barre cathodique et un bloc en carbone séparés par une interface hétérogène permettant de faire varier sur la longueur de l'ensemble cathodique, la résistance de contact entre la barre cathodique et le bloc en carbone.

La vitesse d'érosion d'un bloc cathodique graphite est, par conséquent, son point faible, et son attrait économique en terme de gain de production peut disparaître si la durée de vie ne peut pas être augmentée.

Le calcul des densités de courant dans la cathode montre que celles-ci sont plus élevées du côté de la sortie des barres cathodiques. Ces densités de courant sont d'autant plus élevées que la résistance électrique de la cathode est faible. Ainsi le profil d'érosion de chaque cathode, et notamment les fortes usures observées aux extrémités des cathodes correspondent aux zones de fortes densités de courant dans la cathode.

Le problème posé est donc de réduire l'érosion de cathodes en graphite, notamment dans les zones d'extrémité de celles-ci.

Le but de l'invention est de fournir une cathode graphite dont la durée de vie soit augmentée par limitation de l'érosion qui se produit aux extrémités.

A cet effet, dans la cathode selon l'invention, la cathode en graphite est monobloc et sa résistivité électrique est hétérogène le long de son axe longitudinal, cette résistivité étant plus élevée dans les zones d'extrémité de la cathode que dans la zone centrale de celle-ci, la différence de résistivité dans les zones d'extrémité et dans la zone centrale de la cathode étant obtenue par un traitement thermique différent dans ces différentes zones lors de l'opération de graphitisation, les zones d'extrémité étant à une température inférieure à celle de la zone centrale.

La résistivité moyenne du produit restera compatible avec un fonctionnement optimisé de la cuve d'électrolyse. La plus forte résistivité dans les zones d'extrémité de la cathode canalise les lignes de courant vers le centre de la cuve. De ce fait, les fortes densités de courant habituellement enregistrées vers la sortie des barres cathodiques sont atténuées, inhibant ainsi le mécanisme d'érosion dans ces zones. La durée de vie de la cuve est donc augmentée. A titre indicatif, les zones d'extrémité de la cathode peuvent être considérées comme situées entre environ 0 et 800 mm à partir de chaque extrémité.

Suivant une possibilité, au cours de l'opération de graphitisation, les zones d'extrémité de la cathode sont portées à une température de l'ordre de 2 200-2 500°C, tandis que la zone centrale est portée à une température de l'ordre de 2 700 à 3 000°C.

Conformément à un premier mode de réalisation, la différence de traitement thermique dans les zones d'extrémité et dans la zone centrale de la cathode est obtenue en limitant le calorifugeage du four de graphitisation et/ou en disposant des drains thermiques dans les zones d'extrémité des cathodes, pour augmenter les déperditions thermiques.

Suivant un autre mode de réalisation, la différence de traitement thermique dans les zones d'extrémité et dans la zone centrale de la cathode est obtenue en créant, lors de l'opération de graphitisation, des modifications locales des lignes de courant et, par suite, de l'effet Joule qui en résulte.

Il est possible d'associer ces deux phénomènes lors d'une même opération de graphitisation.

Conformément à un mode de réalisation de la cathode selon l'invention, dans le cas où l'opération de graphitisation est réalisée simultanément pour plusieurs cathodes disposées parallèlement les unes aux autres à l'intérieur d'un four, par exemple de type Acheson, dans lequel les cathodes sont séparées les unes des autres par un garnissage de grain résistor, par exemple des granulés de carbone ou de coke, la différence de traitement thermique entre les zones d'extrémité et la zone centrale est obtenue en modulant la résistivité du grain résistor entre deux cathodes et/ou en disposant des drains thermiques, dans les zones d'extrémité.

De toute façon, l'invention sera bien comprise à l'aide de la description qui suit, en référence au dessin schématique annexé représentant, à titre d'exemples non limitatifs, plusieurs installations pour l'obtention d'une cathode selon l'invention :
Figure 1 est une vue d'une cathode, avec indication plus spécifique de l'érosion de celle-ci après un certain temps de fonctionnement ;
Figures 2 à 4 sont trois vues, respectivement, de dessus, de face et de côté d'un four de graphitisation de type Acheson ;
Figures 5 à 7 sont trois vues, respectivement, de dessus, de face et de côté d'un four de graphitisation de type longitudinal.

Les figures 2 à 4 montrent un four 6 de type Acheson, dans lequel un certain nombre de cathodes 3 sont disposées parallèlement les unes aux autres, sur plusieurs rangées, avec interposition entre les différentes cathodes d'un grain résistor 7. Ce grain résistor peut être constitué, par exemple par des granulés de carbone ou de coke. L'ensemble est disposé à l'intérieur d'un grain calorifuge 8. De l'énergie électrique est injectée à l'intérieur du four, pour réaliser l'opération de graphitisation, l'échauffement résultant de l'effet Joule. Dans un four de ce type, les lignes de courant sont perpendiculaires à l'axe des cathodes 3. Pour réaliser un échauffement moindre dans les zones d'extrémité des cathodes 3, la résistivité du grain résistor est plus élevée dans les zones 9 correspondant aux zones d'extrémité des cathodes 3, que celle de ce grain résistor dans la zone 10 correspondant à la partie centrale des cathodes. Il est également possible de réduire l'épaisseur du grain calorifuge 8 dans les zones d'extrémité des cathodes, pour favoriser le phénomène de limitation de la température de graphitisation dans ces zones d'extrémité par déperdition thermique.

La figure 5 représente un four longitudinal 11 dans lequel plusieurs cathodes 3 sont disposées bout à bout, avec interposition entre deux cathodes voisines d'un joint de graphitisation 12. Les joints de graphitisation sont aussi peu résistifs que possible pour éviter un échauffement indésirable à la jonction entre les cathodes. En outre, des déperditions thermiques matérialisées par des flèches sont créées dans les zones d'extrémité des cathodes, en prévoyant une épaisseur de calorifuge 8 plus faible, et/ou la présence de drains thermiques qui peuvent être en graphite et positionnés perpendiculairement aux cathodes, en regard des zones à refroidir.

Comme il ressort de ce qui précède, l'invention apporte une grande amélioration à la technique existante en fournissant une cathode de structure traditionnelle, et obtenue par des moyens connus, possédant une résistivité plus élevée dans ses zones d'extrémité que dans sa zone centrale, permettant ainsi de diminuer la densité de courant dans la cathode à ses extrémités, et d'augmenter la résistance à l'érosion dans ces zones d'extrémité.

## Revendications

1. Cathode graphite pour électrolyse de l'aluminium dont la résistance à l'érosion est améliorée, **caractérisée en ce qu'**elle est monobloc et **en ce que** sa résistivité électrique est hétérogène le long de son axe longitudinal, cette résistivité étant plus élevée dans les zones d'extrémité de la cathode (3) que dans la zone centrale de celle-ci, la différence de résistivité dans les zones d'extrémité et dans la zone centrale de la cathode (3) étant obtenue par un traitement thermique différent dans ces différentes zones lors de l'opération de graphitisation, les zones d'extrémité étant à une température inférieure à celle de la zone centrale.

2. Cathode graphite selon la revendication 1, **caractérisée en ce qu'**au cours de l'opération de graphitisation, les zones d'extrémité de la cathode (3) sont portées à une température de l'ordre de 2 200-2 500°C, tandis que la zone centrale est portée à une température de l'ordre de 2 700 à 3 000°C.

3. Procédé de fabrication d'une cathode graphite selon l'une quelconque des revendications 1 et 2, **caractérisé en ce qu'**il consiste à réaliser une différence de traitement thermique dans les zones d'extrémité et dans la zone centrale de la cathode (3) en limitant le calorifugeage (8) du four de graphitisation (11) et/ou en disposant des drains thermiques en regard des zones d'extrémité des cathodes, pour augmenter les déperditions thermiques.

4. Procédé de fabrication d'une cathode graphite selon l'une quelconque des revendications 1 et 2, **caractérisé en ce qu'**il consiste à réaliser la différence de traitement thermique dans les zones d'extrémité et dans la zone centrale de la cathode (3) en créant, lors de l'opération de graphitisation, des modifications locales des lignes de courant et, par suite, de l'effet Joule qui en résulte.

5. Procédé de fabrication d'une cathode graphite selon la revendication 4, **caractérisé en ce que**, dans le cas où l'opération de graphitisation est réalisée simultanément pour plusieurs cathodes (3) disposées parallèlement les unes aux autres à l'intérieur d'un four (6), par exemple de type Acheson, dans lequel les cathodes (3) sont séparées les unes des autres par un garnissage de grain résister (7), par exemple des granulés de carbone ou de coke, la différence de traitement thermique entre les zones d'extrémité et la zone centrale de la cathode (3) est obtenue en modulant la résistivité électrique du grain résistor entre deux cathodes et/ou en disposant des drains thermiques, en regard des zones d'extrémité.

## Patentansprüche

1. Graphitkathode für die Elektrolyse von Aluminium, die eine verbesserte Erosionsbeständigkeit aufweist,
**dadurch gekennzeichnet,**
**daß** sie als Monoblock ausgebildet ist und daß ihr spezifischer elektrischer Widerstand entlang ihrer Längsachse nicht gleichförmig ist, wobei dieser Widerstand in den Endbereichen der Kathode (3) höher als in ihrem Mittelbereich ist, wobei der Unterschied hinsichtlich der Widerstände in den Endbereichen und im Mittelbereich der Kathode (3) durch eine unterschiedliche Wärmebehandlung in diesen verschiedenen Bereichen beim Vorgang des Graphitisierens erhalten wird, indem sich die Endbereiche auf einer Temperatur befinden, die niedriger als diejenige des Mittelbereichs ist.

2. Graphitkathode nach Anspruch 1,
**dadurch gekennzeichnet,**
**daß** im Verlauf des Vorgangs des Graphitisierens die Endbereiche der Kathode (3) auf eine Temperatur in der Größenordnung von 2200 bis 2500 °C gebracht werden, während der Mittelbereich auf eine Temperatur in der Größenordnung von 2700 bis 3000 °C gebracht wird.

3. Verfahren zur Herstellung einer Graphitkathode nach Anspruch 1 oder 2,
**dadurch gekennzeichnet,**
**daß** es darin besteht, einen Unterschied in der Wärmebehandlung in den Endbereichen und im Mittelbereich der Kathode (3) herbeizuführen, indem man die Wärmedämmung (8) des Graphitisierungsofens (11) begrenzt und/oder Wärmesenken gegenüber von den Endbereichen der Kathoden anordnet, um die Wärmeverluste zu erhöhen.

4. Verfahren zur Herstellung einer Graphitkathode nach Anspruch 1 oder 2,
**dadurch gekennzeichnet,**
**daß** es darin besteht, den Unterschied in der Wärmebehandlung in den Endbereichen und im Mittelbereich der Kathode (3) zu bewirken, indem beim Vorgang des Graphitisierens örtliche Modifikationen der Stromlinien und infolgedessen der daraus resultierenden Jouleschen Wärme erzeugt werden.

5. Verfahren zur Herstellung einer Graphitkathode nach Anspruch 4,
**dadurch gekennzeichnet,**
**daß**, in dem Fall, in dem der Vorgang des Graphitisierens gleichzeitig für mehrere Kathoden (3) durchgeführt wird, die parallel zueinander im Inneren eines Ofens (6), wie z.B. vom Acheson-Typ, angeordnet sind, in dem die Kathoden (3) durch eine Packung aus Resistorkornmaterial (7), wie z.B. Kohlenstoff- oder Koksgranulat voneinander getrennt sind, der Unterschied in der Wärmebehandlung zwischen den Endbereichen und dem Mittelbereich der Kathode (3) durch Modulieren des spezifischen elektrischen Widerstandes des Resistorkornmaterials zwischen zwei Kathoden und/oder Anordnen von Wärmesenken gegenüber von den Endbereichen erhalten wird.

## Claims

1. Graphite cathode for the electrolysis of aluminium with improved resistance to erosion, **characterised in that** it is made in one piece and **in that** its electrical resistivity is heterogeneous along its longitudinal axis, this resistivity being higher in the end regions of the cathode (3) than in the central region thereof, the difference in resistivity in the end regions and in the central region of the cathode (3) being obtained by a different heat treatment in these different regions during the graphitisation operation, the end regions being at a temperature below that of the central region.

2. Graphite cathode according to Claim 1, **characterised in that**, during the graphitisation operation, the end regions of the cathode (3) are brought to a temperature of the order of 2200-2500°C, whereas the central region is brought to a temperature of the order of 2700 to 3000°C.

3. Method of producing a graphite cathode according to either one of Claims 1 and 2, **characterised in that** it consists in creating a difference in heat treatment in the end regions and in the central region of the cathode (3) by limiting the thermal insulation (8) of the graphitisation furnace (11) and/or by arranging heat sinks opposite the end regions of the cathodes, in order to increase the heat losses.

4. Method of producing a graphite cathode according to either one of Claims 1 and 2, **characterised in that** it consists in creating the difference in heat treatment in the end regions and in the central region of the cathode (3) by locally modifying the lines of current, and consequently the Joule effect which results therefrom, during the graphitisation operation.

5. Method of producing a graphite cathode according to Claim 4, **characterised in that**, in the case where the graphitisation operation is carried out simultaneously for a plurality of cathodes (3) arranged parallel to one another inside a furnace (6), for example of the Acheson type, in which the cathodes (3) are separated from one another by a resistor-grain packing (7), for example carbon or coke granules, the difference in heat treatment between the end regions and the central region of the cathode (3) is obtained by varying the electrical resistivity of the resistor grain between two cathodes and/or arranging heat sinks opposite the end regions.
